# EUROPÄISCHE PATENTSCHRIFT

(11) **EP 0 378 800 B1**
(45) Veröffentlichungstag und Bekanntmachung des Hinweises auf die Patenterteilung: **14.07.1993**
(21) Anmeldenummer: 89122694.6
(22) Anmeldetag: 08.12.1989
(51) Int. Cl.: D06M 11/38, D06M 13/144, D06L 1/14

(54) **Verfahren zur alkalischen Reinigung von cellulosehaltigen Fasermaterialien**
Method for the alkaline cleaning of cellulosic textile materials
Méthode de nettoyage alcalin de matériaux fibreux cellulosiques

(30) Priorität: 16.12.1988 DE 3842342
(43) Veröffentlichungstag der Anmeldung: 25.07.1990
(73) Patentinhaber: Henkel Kommanditgesellschaft auf Aktien, 40191 Düsseldorf (DE)
(72) Erfinder: Paasch, Stefan, Dr., D-3340 Wolfenbüttel (DE); Nickel, Dieter, Dr., D-4300 Essen 1 (DE)

(56) Entgegenhaltungen:
- EP-A- 0 008 839
- EP-A- 0 279 138
- CHEMICAL ABSTRACTS, vol. 96, no. 18, 03 Mai 82,Columbus, Ohio, USA;JI,GUISUN ET AL: "STUDY ON A MECHANISM AND TECHNOLOGY OF THE ALKALINE SCOURING OF POLYESTERFIBERS",Seite 83; linke Spalte; ref. no. 144374

## Beschreibung

Die Erfindung betrifft ein Verfahren zur alkalischen Reinigung von cellulosehaltigen Fasermaterialien sowie die Verwendung von Phasentransferkatalysatoren in der Alkalistufe zur Reinigung von cellulosehaltigen Fasermaterialien.

Baumwolle enthält natürliche Verunreinigungen, beispielsweise Wachse, wachsartige Substanzen, Proteine, Samenschalen, Fruchtkapsein und Pektine, sowie Verunreinigungen, die im Zuge der Verarbeitung als Fremdsubstanzen aufgebracht wurden, beispielsweise Schlichten und Erntehilfen. Es ist die Aufgabe der Vorbehandlung, diese Stoffe möglichst vollständig von den Fasermaterialien zu entfernen, die cellulosehaltigen Fasermaterialien für die nachfolgenden Veredlungsprozesse hydrophiler zu machen und ihnen eine erhöhte Saugfähigkeit zu verleihen. Der Vorbehandlungsprozeß, mit dem diese Effekte erzielt werden, wird als Alkalistufe bezeichnet. Da der Schmelzbereich der Wachse, insbesondere des Baumwollwachses zwischen 75 und 85 °C liegt, wird die Alkalistufe üblicherweise bei Temperaturen zwischen 90 und 140 °C ohne Druck (Abkochen) oder unter Druck (Beuchen) mit 1,5 bis 12 gewichtsprozentiger Natronlauge in Gegenwart von Netz- und/oder Dispergiermitteln durchgeführt (Chwalla/Anger: "Handbuch der Textilhilfsmittel", Kapitel 3.9, Verlag Chemie Weinheim 1977) ). Durch Variation von Temperatur, Zeit und Alkalikonzentration ist es möglich, die Alkalistufe dem vorliegenden Material und dem Maschinentyp anzupassen. Beim Pad Roll-Verfahren wird nach dem Tränken mit den Flotten bei Temperaturen zwischen 30 und 70 °C zwischen Rollenpressen auf ein Gewichtsverhältnis Flotte : Gewebe zwischen beispielsweise 0,7 und 1,2 abgepreßt und mit Wasserdampf, gegebenenfalls unter Druck auf 95 bis 100 °C aufgeheizt. Nach 1- bis 3stündigem Verweilen bei dieser Temperatur wird bei 90 bis 100 °C ausgewaschen. Beim Warmverweilverfahren liegt die Verweiltemperatur zwischen 40 und 60 °C. Um jedoch gut abgekochte Baumwollware zu bekommen, ist im Vergleich zum Pad Roll-Verfahren eine längere Behandlungsdauer von bis zu 10 Stunden und eine höhere Einsatzmenge an Alkali erforderlich.

Mit den hohen Arbeitstemperaturen der Alkalistufe ist jedoch ein erheblicher Energieverbrauch verbunden. Die Aufgabe der Erfindung bestand daher in der Entwicklung eines Verfahrens, das die Durchführung der alkalischen Behandlung cellulosehaltiger Fasermaterialien bei niedrigen Temperaturen ohne Verlängerung der Behandlungsdauer und ohne Verschlechterung der Qualität der Fasermaterialien ermöglicht.

Überraschenderweise wurde gefunden, daß die Verseifung von Baumwollwachs, dessen Solubilisierung sowie die Solubilisierung anhaftender Begleitstoffe wie Schlichten in Gegenwart von Phasentransferkatalysatoren beschleunigt wird, wodurch das Auswaschen cellulosehaltiger Fasermaterialien bei niedrigeren Temperaturen durchgeführt werden kann, ohne die Behandlungsdauer zu verlängern und ohne Verschlechterung der Qualität der Fasermaterialien.

Gegenstand der Erfindung ist dementsprechend ein Verfahren zur alkalischen Reinigung von Cellulosefasern, welches dadurch gekennzeichnet ist, daß man cellulosehaltige Fasermaterialien mit alkalischen Flotten, die pro Liter Flotte 15 bis 150 g Alkali, 1 bis 10 g Aktivsubstanz Phasentransferkatalysatoren und 0 bis 5 g Alkyl- und/oder Alkenylalkohole mit 1 bis 18 CAtomen enthalten, bei Temperaturen zwischen 30 und 70 °C benetzt, anschließend abgequetscht und nach 10 bis 200 minütigem Verweilen bei Temperaturen zwischen 90 und 105 °C bei Temperaturen zwischen 30 und 90 °C wäscht.

Vorzugsweise werden die cellulosehaltigen Fasermaterialien mit alkalischen Flotten, die pro Liter Flotte 2 bis 7 g Aktivsubstanz Phasentransferkatalysatoren und 0 bis 2 g Alkyl- und/oder Alkenylalkohole mit 6 bis 12 C-Atomen enthalten, benetzt.

Weiterer Erfindungsgegenstand ist die Verwendung von 1 bis 10 g Aktivsubstanz Phasentransferkatalysatoren pro Liter Flotte und 0 bis 5 g Alkyl- und/oder Alkenylalkohole mit 1 bis 18 C-Atomen pro Liter Flotte in der Alkalistufe zur Reinigung von cellulosehaltigen Fasermaterialien.

Als Phasentransferkatalysatoren eignen sich quartäre Ammoniumverbindungen, planar gebaute makrocyclische Polyether, sogenannte Kronenether (Römpps Chemie-Lexikon, 8. Auflage, S. 2258, Franck'sche Verlagshandlung Stuttgart 1983) und/oder Kryptate (Römpps Chemielexikon, 8. Auflage, S. 2261, Franck'sche Verlagshandlung Stuttgart 1983). Vorzugsweise werden quartäre Ammoniumverbindungen und insbesondere solche der allgemeinen Formel I
in der die Reste R¹ und R² Methyl, R³ einen gerad- oder verzweigtkettigen, cyclischen oder nichtcyclischen Alkyl- oder Alkenylrest mit 6 bis 22 C-Atomen, R⁴ einen gerad- oder verzweigtkettigen Alkyl- oder Alkenylrest mit 1 bis 14 C-Atomen oder einen Benzylrest und X ein Halogen-, Sulfat-, Lactat-, Acetat- oder Citratanion bedeutet, eingesetzt. Quartäre Ammoniumverbindungen werden nach bekannten großtechnischen Verfahren hergestellt, indem beispielsweise tertiäre Amine mit einem oder zwei langkettigen Alkyl- und/oder Alkenylresten mit Alkylierungsreagentien wie Methylchlorid, Methylbromid, Dimethylsulfat oder Benzylchlorid umgesetzt werden (Winnacker/Küchler: "Chemische Technologie" 4. Aufl., Band 7, S. 126 bis 128, Carl Hanser Verlag, München 1986).

Es kann vorteilhaft sein, die phasentransferkatalysatoren zusammen mit Alkyl- und/oder Alkenylalkoholen mit 1 bis 18 C-Atomen, vorzugsweise mit 6 bis 12 C-Atomen einzusetzen. Alkyl- und/oder Alkenylalkohole können gerad- und/oder verzweigtkettig, natürlichen und/oder synthetischen Ursprungs sein. Ethanol, Butanol, Pentanol, Hexanol, Octanol, Decanol, Dodecanol, Hexadecanol, Octadecanol und/oder Octadecenol sind Beispiele für erfindungsgemäß einzusetzende Alkyl- und/oder Alkenylalkohole.

Cellulosehaltige Fasermaterialien wie Baumwolle und/oder Jute, werden zunächst mit alkalischen Flotten, die pro Liter 15 bis 150 g Alkali, beispielsweise NaOH und/oder KOH, 1 bis 10 g Aktivsubstanz Phasentransferkatalysatoren und 0 bis 5 g Alkyl- und/oder Alkenylalkohole mit 1 bis 18 C-Atomen enthalten, auf beispielsweise einer Benz Labor-Kontinueanlage bei Temperaturen zwischen 30 und 70 °C benetzt. Nach dem Abquetschen läßt man die auf beispielsweise Kaulen gewickelten Fasermaterialien 10 bis 200 Minuten bei Temperaturen zwischen 90 und 105 °C rotierend verweilen. Anschließend werden die Fasermaterialien bei Temperaturen zwischen 30 und 90 °C gewaschen.

Aufgrund der hohen Penetrationsgeschwindigkeiten, d.h. der hohen Verseifungsraten, die beim Einsatz phasentransferkatalysatorhaltiger Alkaliflotten erzielt werden, kann die zum Waschen der cellulosehaltigen Fasermaterialien benötigte Temperatur deutlich gesenkt werden und/oder wird die Gesamtzeit der Alkalistufe deutlich reduziert. Mit dem erfindungsgemäßen Verfahren lassen sich Wachse und/oder wachsartige Substanzen aus cellulosehaltigen Fasermaterialien bei Temperaturen zwischen 30 und 90 °C weitgehend durch Auswaschen entfernen. Es werden Fasermaterialien mit guter Saugfähigkeit erhalten.

### Beispiele

### Bestimmung der Verseifungsgeschwindigkeit von Baumwollwachs

Zur Bestimmung der Verseifungsgeschwindigkeit wurden Penetrationsmessungen durchgeführt. Hierzu wurden mit Baumwollwachs gefüllte Glaskapillare in Natronlauge, die quartäre Ammoniumverbindungen enthielt, getaucht. Die Lösungen befanden sich jeweils in einem Reagenzglas, welches in ein temperierbares Wasserbad eintauchte. Die Penetrationshöhe in den Kapillaren, die durch eine dunkle Verfärbung des Wachses gekennzeichnet ist, wurde mit Hilfe eines Kathetometers auf 1/100 mm genau bestimmt. Die Tabellen 1 und 2 enthalten die Ergebnisse der Penetrationsmessungen. Wenn nicht anders angegeben, wurden Lösungen mit 60 g/l NaOH und 5 g/l Aktivsubstanz quartäre Ammoniumverbindung eingesetzt.

**Tabelle 1**

| Relative Penetration (NaOH ohne Zusätze = 1), gemessen bei 70 °C | | |
|---|---|---|
| Phasentransferkatalysator | Zusatz | relative Penetration |
| Bardac 20¹⁾ | | 2,4 |
| Dimethyldidecylammoniumchlorid | | 1,75 |
| Dimethyldioctylammoniumchlorid | | 2,2 |
| Cyclododecyl-dimethyl-n-hexylammoniumchlorid | | 1,9 |
| Cyclododecyl-dimethyl-n-octylammoniumchlorid | | 2,4 |
| Dodigen 1611²⁾ | | 1,5 |
| Dodigen 1611 | Octanol 2 g/l | 2 |
| Dehyquart LDB³⁾ | | 1,4 |

| | | |
|---|---|---|
| ¹⁾ 25 Gew.-% Dimethyldidecylammoniumchlorid, 25 Gew.-% Dimethyldioctylammoniumchlorid, 50 Gew.-% Dimethyloctyldecylammoniumchlorid, Hersteller: Lonza | | |
| ²⁾ Alkyldimethylbenzylammoniumchlorid (70 Gew.-% C₁₂, 30 Gew.-% C₁₄), Hersteller: Hoechst AG | | |
| ³⁾ Dimethyl-C₁₂₋₁₄-alkylbenzylammoniumchlorid, Hersteller: Henkel-KGaA | | |

**Tabelle 2**

| Penetration nach 24 Stunden, gemessen bei 50 °C | |
|---|---|
| Phasentransferkatalysator | Penetration in mm |
| - | 0 |
| Bardac 20 ¹⁾ | 1,95 |
| Dimethyldidecylammoniumchlorid | 1,6 |
| Dimethyldioctylammoniumchlorid | 1,8 |
| Cyclododecyl-dimethyl-n-hexylammoniumchlorid | 1,2 |
| Cyclododecyl-dimethyl-n-octylammoniumchlorid | 1,1 |

| | |
|---|---|
| ¹⁾ 25 Gew.-% Dimethyldidecylammoniumchlorid, 25 Gew.-% Dimethyldioctylammoniumchlorid, 50 Gew.-% Dimethyloctyldecylammoniumchlorid, Hersteller: Lonza | |

### Anwendungsbeispiel

Entschlichtetes Baumwollnesselgewebe wurde auf einer Benzlabor-Kontinueanlage mit verschiedenen alkalihaltigen Flotten bei 70 °C imprägniert. Der Abquetscheffekt lag in allen Fällen bei 90 %. Nach einer Verweilzeit von 50 Minuten bei 102 °C in gesättigter Wasserdampfatmosphäre wurden die Gewebe bei 50, 70 oder 90 °C gewaschen. In Tabelle 3 sind die prozentualen Abnahmen der Baumwollwachsanschmutzungen nach dem Waschen angegeben.

**Tabelle 3**

| Prozentuale Abnahmen der Baumwollwachsanschmutzung von Baumwollnessel mit 0,26 Gew.-% Wachsanteil | | | |
|---|---|---|---|
| Flotte enthaltend pro 1 | prozentuale Abnahme der Baumwollwachsanschmutzung nach dem Waschen bei | | |
| | 50 °C | 70 °C | 90 °C |
| 30 g NaOH | 23 % | 31 % | 38 % |
| 30 g NaOH + 5 g Dimethyldioctylammoniumchlorid | 50 % | 54 % | 58 % |

## Patentansprüche

1. Verfahren zur alkalischen Reinigung von cellulosehaltigen Fasermaterialien, dadurch gekennzeichnet, daß man cellulosehaltige Fasermaterialien mit alkalischen Flotten, enthaltend pro Liter Flotte 15 bis 150 g Alkali, 1 bis 10 g Aktivsubstanz phasentransferkatalysatoren und 0 bis 5 g Alkyl- und/oder Alkenylalkohole mit 1 bis 18 C-Atomen, bei Temperaturen zwischen 30 und 70 °C benetzt, anschließend abquetscht und nach 10 bis 200 minütigem Verweilen bei Temperaturen zwischen 90 und 105 °C bei Temperaturen zwischen 30 und 90 °C wäscht.

2. Verfahren nach Anspruch 1, dadurch gekennzeichnet, daß die alkalischen Flotten pro Liter 2 bis 7 g Aktivsubstanz Phasentransferkatalysatoren und 0 bis 2 g Alkyl- und/oder Alkenylalkohole mit 6 bis 12 C-Atomen enthalten.

3. Verfahren nach einem oder beiden der Ansprüche 1 bis 2, dadurch gekennzeichnet, daß als Phasentransferkatalysatoren quartäre Ammoniumverbindungen eingesetzt werden.

4. Verfahren nach einem oder mehreren der Ansprüche 1 bis 3, dadurch gekennzeichnet, daß quartäre Ammoniumverbindungen der allgemeinen Formel I in der die Reste R¹ und R² Methyl, R³ einen gerad- oder verzweigtkettigen, cyclischen oder nichtcyclischen Alkyl- oder Alkenylrest mit 6 bis 22 C-Atomen, R⁴ einen gerad- oder verzweigtkettigen Alkyl- oder Alkenylrest mit 1 bis 14 C-Atomen oder einen Benzylrest und X ein Halogen-, Sulfat-, Lactat-, Acetat- oder Citratanion bedeuten, eingesetzt werden.

5. Verwendung von 1 bis 10 g Aktivsubstanz Phasentransferkatalysatoren pro 1 Flotte und 0 bis 5 g Alkyl- und/oder Alkenylalkohole mit 1 bis 18 C-Atomen pro 1 Flotte in der Alkalistufe zur Reinigung von cellulosehaltigen Fasermaterialien.

6. Verwendung nach Anspruch 5, dadurch gekennzeichnet, daß pro 1 Flotte 2 bis 7 g Aktivsubstanz Phasentransferkatalysatoren und 0 bis 2 g Alkyl- und/oder Alkenylalkohole mit 6 bis 12 C-Atomen verwendet werden.

7. Verwendung nach einem oder beiden der Ansprüche 5 bis 6, dadurch gekennzeichnet, daß quartäre Ammoniumverbindungen als Phasentransferkatalysatoren verwendet werden.

8. Verwendung nach einem oder mehreren der Ansprüche 5 bis 7, dadurch gekennzeichnet, daß quartäre Ammoniumverbindungen der allgemeinen Formel I in der die beste R¹ und R² Methyl, R³ einen gerad- oder verzweigtkettigen, cyclischen oder nichtcyclischen Alkyl- oder Alkenylrest mit 6 bis 22 C-Atomen, R⁴ einen gerad- oder verzweigtkettigen Alkyl- oder Alkenylrest mit 1 bis 14 C-Atomen oder einen Benzylrest und X ein Halogen-, Sulfat-, Lactat-, Acetat- oder Citratanion bedeuten, verwendet werden.

## Claims

1. A process for the alkaline cleaning of cellulose-containing fibre materials, characterized in that cellulose-containing fibre materials are wetted with alkaline liquors containing - per litre - 15 to 150 g alkali, 1 to 10 g active substance phase transfer catalysts and 0 to 5 g alkyl and/or alkenyl alcohols containing 1 to 18 C atoms at temperatures of 30 to 70°C, subsequently squeezed and then washed at temperatures of 30 to 90°C after a holding time of 10 to 200 minutes at temperatures of 90 to 105°C.

2. A process as claimed in claim 1, characterized in that the alkaline liquors contain - per litre - 2 to 7 g active substance phase transfer catalysts and 0 to 2 g alkyl and/or alkenyl alcohols containing 6 to 12 C atoms.

3. A process as claimed in one or both of claims 1 and 2, characterized in that quaternary ammonium compounds are used as the phase transfer catalysts.

4. A process as claimed in one or more of claims 1 to 3, characterized in that quaternary ammonium compounds corresponding to general formula I in which R¹ and R² are methyl radicals, R³ is a linear or branched cyclic or noncyclic alkyl or alkenyl radical containing 6 to 22 C atoms, R⁴ is a linear or branched alkyl or alkenyl radical containing 1 to 14 carbon atoms or a benzyl radical and X is a halogen, sulfate, lactate, acetate or citrate anion,
are used.

5. The use of 1 to 10 g active substance phase transfer catalysts per 1 liquor and 0 to 5 g alkyl and/or alkenyl alcohols containing 1 to 18 C atoms per 1 liquor in the alkali stage for cleaning cellulose-containing fibre materials.

6. The use claimed in claim 5, characterized in that 2 to 7 g active substance phase transfer catalysts and 0 to 2 g alkyl and/or alkenyl alcohols containing 6 to 12 C atoms are used per 1 liquor.

7. The use claimed in one or both of claims 5 and 6, characterized in that quaternary ammonium compounds are used as phase transfer catalysts.

8. The use claimed in one or more of claims 5 to 7, characterized in that quaternary ammonium compounds corresponding to general formula I in which R¹ and R² are methyl radicals, R³ is a linear or branched cyclic or noncyclic alkyl or alkenyl radical containing 6 to 22 C atoms, R⁴ is a linear or branched alkyl or alkenyl radical containing 1 to 14 carbon atoms or a benzyl radical and X is a halogen, sulfate, lactate, acetate or citrate anion,
are used.

## Revendications

1. Procédé de nettoyage alcalin de matériau fibreux cellulosique caractérisé en ce qu'on mouille des matériaux fibreux cellulosiques avec des solutions alcalines, qui contiennent par litre de solution 15 à 150 g d'alcali, 1 à 10 g de substance active de catalyseurs de transfert de phase et 0 à 5 g d'alkyle- et/ou d'alcénylalcools de 1 à 18 atomes de C, à des températures comprises entre 30 et 70°C, ensuite on essore et après un séjour de 10 à 200 minutes à des températures comprises entre 90 et 105°C on lave à des températures comprises entre 30 et 90°C.

2. Procédé selon la revendication 1, caractérisé en ce que les solutions alcalines contiennent par litre 2 à 7 g de substance active de catalyseurs de transfert de phase et 0 à 2 g d'alkyle- et/ou d'alcénylalcool avec 6 à 12 atomes de C.

3. Procédé selon l'une des revendications 1 à 2 ou les deux, caractérisé en ce qu'on utilise comme catalyseur de transfert de phase des composés d'ammonium quaternaire.

4. Procédé selon une ou plusieurs des revendications 1 à 3 , caractérisé en ce qu'on utilise des composés d'ammonium quaternaire de formule générale I dans laquelle les restes R¹ et R² représentent le méthyle, R³ un reste alkyle ou alcényle linéaire ou ramifié cyclique ou non avec 6 à 22 atomes de C, R⁴ un reste alkyle ou alcényle linéaire ou ramifié avec 1 à 14 atomes de C ou un reste benzyle et X est un anion halogénure, sulfate, lactate, acétate ou citrate.

5. Utilisation de 1 à 10 g de substance active de catalyseurs de transfert de phase par 1 de solution et 0 à 5 g d'alkyle- et/ou d'alcénylalcools avec 1 à 18 atomes de C par 1 de solution à l'étape alcaline pour nettoyer des matériaux fibreux cellulosiques.

6. Utilisation selon la revendication 5, caractérisée en ce qu on utilise par 1 de solution 2 à 7 g de substance active de catalyseurs de transfert de phase et 0 à 2 g d'alkyle et/ou d'alcénylalcools avec 6 à 12 atomes de C.

7. Utilisation selon l'une des revendications 5 à 6 ou les deux, caractérisée en ce qu'on utilise des composés d'ammonium quaternaire comme catalyseurs de transfert de phase.

8. Utilisation selon une ou plusieurs des revendications 5 à 7, caractérisée en ce qu'on utilise des composés d'ammonium quaternaire de formule générale I dans laquelle les restes R¹ et R² représentent le méthyle, R³ un reste alkyle ou alcényle linéaire ou ramifié, cyclique ou non avec de 6 à 22 atomes de C, R⁴ un reste alkyle ou alcényle linéaire ou ramifié avec 1 à 14 atomes de C ou un reste benzyle et X est un anion halogénure, sulfate, lactate, acétate ou citrate.
